# EUROPÄISCHE PATENTSCHRIFT

(11) **EP 1 342 822 B1**
(45) Veröffentlichungstag und Bekanntmachung des Hinweises auf die Patenterteilung: **15.09.2004**
(21) Anmeldenummer: 03003312.0
(22) Anmeldetag: 13.02.2003
(51) Int. Cl.: D02G 3/32, D04B 1/18

(54) **Hochelastisches Gestrick**
Highly elastic knitted fabric
Tricot à haute élasticité

(30) Priorität: 07.03.2002 AT 3572002
(43) Veröffentlichungstag der Anmeldung: 10.09.2003
(73) Patentinhaber: Wolford Aktiengesellschaft, 6900 Bregenz (AT)
(72) Erfinder: Metzler, Josef, Ing., 6971 Hard (AT)
(74) Vertreter: Hefel, Herbert, Dipl.-Ing.

(56) Entgegenhaltungen:
- US-A- 3 828 544
- US-A- 4 470 250
- PATENT ABSTRACTS OF JAPAN vol. 018, no. 686 (C-1292), 26. Dezember 1994 (1994-12-26) & JP 06 272140 A (ASAHI CHEM IND CO LTD;OTHERS: 01), 27. September 1994 (1994-09-27)

## Beschreibung

Die Erfindung betrifft ein hochelastisches Gestrick, welches eine elastische Dehnung von mindestens 200% in Richtung der Maschenreihen und mindestens 150% in Richtung der Maschenstäbchen gemessen mit einer Kraft von 10 N und welches ein Flächengewicht von höchstens 220g/m² aufweist, wobei mindestens jede zweite Maschenreihe des Gestricks von einem Garn gebildet wird, welches einen mit mindestens einem Polyamidfaden umwundenen Elastanfaden und weiters mindestens einen zellulosischen Faden aufweist .

Hochelastische Gestricke mit den vorstehend angegebenen Dehnungswerten werden insbesondere im Feinstrumpfbereich, aber auch im Wäschebereich, beispielsweise bei Unterwäsche und Shirts verwendet. Zur Erzielung der hohen Elastizität wird zumindest in jeder zweiten Maschenreihe des Gestricks ein Garn eingesetzt, das üblicherweise von einem umwundenen Elastanfaden gebildet wird. Im Feinstrumpfbereich wird als Hüllfaden üblicherweise ein Polyamidfaden verwendet, auch andere Hüllfäden wie Polyesterfäden sind denkbar und möglich. In einer verbreiteten Ausführungsform besteht jede zweite Maschenreihe aus einem umwundenen Elastanfaden. Es werden aber teilweise auch alle Maschenreihen aus einem solchen umwundenen Elastanfaden ausgebildet.

Anstelle eines einfach umwundenen Elastanfadens wurde herkömmlicherweise auch bereits ein doppelt umwundener Elastanfaden eingesetzt, wobei die Umwindungsrichtungen der beiden Mantelkomponenten gegenläufig sind. Dies hat den Vorteil einer erhöhten Haltbarkeit, wobei die Elastizität des Garns und somit des Gestricks allerdings herabgesetzt wird und die Garnkosten wesentlich höher sind.

Ein mittels einer Umwindemaschine doppelt umwundener Elastanfaden ist auch in der DE 40 27 279 A1 gezeigt. Der Elastanfaden verläuft zwischen einer Spule und einem Lieferwerk, welches den Elastanfaden von der Spule abzieht und dem eine Aufwickelstelle nachgeschaltet ist. Zwischen der Spule und dem Lieferwerk verläuft der Faden durch zwei hintereinander angeordnete rotierende Hohlspindeln, die Scheibenspulen mit dem Vorrat an dem jeweils zu umwindenden Faden tragen. Der innere Hüllfaden des in der DE 40 27 279 A1 gelehrten Kombinations-Garnes wird von einem löslichen, beispielsweise PVA-heißwasserlöslichen Faden und der äußere Hüllfaden wird von einem textilen Faden, beispielsweise Viskose, Polyamid oder Polyester gebildet.

Aus der DE 196 51 333 A1 ist weiters ein Verfahren zu Herstellung eines elastischen Garns bekannt. Ein elastischer Kernfaden wird zusammen mit einem oder mehreren Mantelfäden durch eine Umwirbelungsdüse geführt und umwirbelt. Der Mantelfaden kann beispielsweise aus Polyester, Polyamid, Viskose-Filamentgarn, Baumwolle oder aus einer Kombination mehrerer Garne bestehen. Das mit dem Mantelfaden umwirbelte Elastangarn wird in der Folge durch eine Hohlspindel geführt und von einem weiteren Mantelfaden umwunden. Es können hierbei die gleichen Mantelfäden wie für den umwirbelten Mantelfaden oder andere Mantelfäden eingesetzt werden.

Ein Gestrick der eingangs genannten Art geht aus der DE 195 06 227 A1 hervor. In dieser Schrift ist ein Gestrick, Gewebe oder Gewirk aus einem Garn bekannt, welches einen zentralen Textilfaden und mindestens einen Cellulosetriacetatfaden aufweist, der um den Textilfaden gewunden ist. Als Textilfaden ist bevorzugterweise ein Nylonfaden oder ein elastischer Polyurethanfaden, also Elastanfaden vorgesehen. Bei einer der gezeigten Ausführungsformen ist der zentrale Textilfaden doppelt umwunden. Die erste Ummantelung kann beispielsweise von einem Nylonfaden oder Polyamidfaden und die zweite Ummantelung von einem Cellulosetriacetatfaden gebildet werden. Bei einer solchen doppelten Umwindung, die herkömmlicherweise in einem einzelnen Verfahrensschritt der Herstellung erfolgt, weisen die beiden Umwindungsfäden unterschiedliche Drehrichtungen um den zentralen Faden auf. Eine Umwindung mit einem Naturgarn wie einem Cellulosetriacetatfaden ist mittels einer herkömmlichen Umwindungsmaschine aber kaum möglich, da solche Naturgarne der damit verbundenen Belastung nicht standhalten können und reißen. Die übliche Umdrehungsgeschwindigkeit einer Spindel einer Umwindungsmaschine liegt im Bereich von 20 000 Umdrehungen pro Minute. Die Herstellung eines solchen Garns ist daher in der industriellen Massenproduktion praktisch nicht möglich und ein solches Garn hat keinen Einzug in die Praxis gefunden.

Aufgabe der Erfindung ist es, ein hochelastisches Gestrick der eingangs genannten Art bereitzustellen, das bei einer dünnen Ausbildung und einer guten Haltbarkeit sowie einem angenehmen Tragekomfort einen hohen pflanzlichen Naturfaseranteil aufweist. Erfindungsgemäß gelingt dies durch ein Gestrick mit den Merkmalen des Anspruchs 1.

Durch die Verzwirnung des mit dem Polyamidfaden umwundenen Elastanfadens mit einem zellulosischen Faden wird im Gegensatz zu einem doppelt umwundenen Elastanfaden eine wesentlich offenere Struktur des Garns ausgebildet, wodurch ein wesentlich weicherer Griff erreicht wird. Auch eine höhere Dehnbarkeit des Garns und damit des Gestricks ist erfindungsgemäß erzielbar. Dennoch wurde in Abriebversuchen eine gute Haltbarkeit des Gestricks festgestellt. Auch kann ein erfindungsgemäßes Gestrick sehr dünn und mit einer hohen Transparenz ausgebildet werden.

Als zellulosischer Faden kann insbesondere Viskose oder Baumwolle verwendet werden. Denkbar und möglich wäre aber auch die Verwendung von anderen Fäden aus zellulosischen Fasern wie Leinen, Flachs, Hanf oder Jute. Alle solche zellulosischen Fasern werden im Rahmen dieser Schrift als "pflanzliche Naturfasern" bezeichnet. Es kann sich bei diesen zellulosischen Fasern um Stapelfasern oder Endlosfasern handeln.

Die bei Umwindemaschinen erzeugte Umdrehungszahl des Hüllfadens liegt üblicherweise deutlich höher als die bei einer Zwirnmaschine erzeugte Zwirndrehung. Beispielsweise kann die Umdrehungszahl des Polyamids um das Elastan im Bereich zwischen 1 500 und 2 000 Umdrehungen pro Meter und die Zwirndrehung zwischen dem umwundenen Elastanfaden und dem zellulosischen Faden im Bereich zwischen 250 und 450 Umdrehungen pro Meter liegen.

Weitere Vorteile und Einzelheiten der Erfindung werden im folgenden anhand der beiliegenden Zeichnung erläutert. In dieser zeigen:
- Fig. 1: eine schematische Darstellung eines Ausführungsbeispiels für ein erfindungsgemäßes Gestrick;
- Fig. 2: ein vergrößerter Ausschnitt des Gestricks und
- Fig. 3: eine schematische Darstellung eines Abschnittes des elastischen Garns, aus welchem mindestens jede zweite Maschenreihe des Gestricks besteht.

In Fig. 1 ist als Gestrick 1 beispielsweise ein Shirt dargestellt. Weitere bevorzugte Ausführungsbeispiele des Gestricks sind Feinstrümpfe und Feinstrumpfhosen, Unterwäsche, Bodys, Leggings usw. Bei dem insbesondere auf einer Einzylinderrundstrickmaschine hergestellten Rechts-Links-Gestrick sind die in Fig. 2 dargestellten Maschenreihen 2 vorhanden, von denen mindestens jede zweite Maschenreihe aus einem elastischen Garn 3 gebildet ist. Dazwischenliegende Maschenreihen können aus einem unelastischen Polyamidgarn gebildet sein. Es können aber auch alle Maschenreihen 2 aus einem elastischen Garn bestehen, wodurch eine besonders hohe Elastizität des Gestricks 1 erreicht werden kann.

Die elastische Dehnung des Gestricks beträgt in Querrichtung, d. h. in Richtung der Maschenreihen 2, mindestens 200% und in Längsrichtung, d. h. in Richtung der Maschenstäbchen 7, mindestens 150%, dies gemessen mit einer Kraft von 10 N. Ein erfindungsgemäßes Gestrick ist relativ dünn ausgebildet und weist ein Flächengewicht von höchstens 220g/m² auf. Das Gestrick kann transparent ausgebildet sein, insbesondere im Feinstrumpfbereich ist eine hochtransparente Ausbildung des Gestricks bevorzugt.

Das in Fig. 3 schematisch dargestellte elastische Garn 3 weist einen Elastanfaden 4 auf. Solche Elastanfäden bzw. elastische Polyurethanfäden werden im Handel unter anderem unter der Bezeichnung Lycra oder Dorlastan angeboten.

Der Elastanfaden ist mittels einer Umwindemaschine, die in herkömmlicher Weise ausgebildet sein kann, von einem Polyamidfaden 5 umwunden, wobei die Umwindungszahl bzw. Umdrehungszahl im Bereich zwischen 800 und 3 000 Umdrehungen pro Meter liegt. Ein bevorzugter Bereich der Umdrehungszahl ist zwischen 1 000 und 2 500 Umdrehungen pro Meter.

Der mit dem Polyamidfaden 5 umwundene Elastanfaden 4 und ein zellulosischer Faden 6 sind mittels einer Zwirnmaschine miteinander verzwirnt. Eine übliche Ausführungsform einer Zwirnmaschine ist insbesondere die Ringzwirnmaschine, die einer Ringspinnmaschine ohne vorgeschaltetem Streckwerk entspricht. Die Zwirndrehung beträgt maximal 1 000 Umdrehungen pro Meter, wobei ein Bereich zwischen 200 und 800 Umdrehungen pro Meter bevorzugt ist. Ein besonders bevorzugter Bereich, bei dem gute Versuchsergebnisse erzielt wurden, liegt zwischen 250 und 450 Umdrehungen pro Meter.

Die Herstellung dieses Garns 3 erfolgt somit in einem zweistufigen Herstellungsprozeß, nämlich durch Umwinden auf einer Umwindemaschine und anschließend durch Verzwirnen auf einer Zwirnmaschine. Die Umdrehungsrichtung des Polyamidfadens um den Elastanfaden und die Umdrehungsrichtung zwischen dem zellulosischem Faden und dem mit dem Polyamidfaden umwundenen Elastanfaden können gleich oder entgegengesetzt sein.

Der Titer des Elastanfadens beträgt beispielsweise im Stützwäschebereich maximal 105 dtex. Bei Feinstrumpf- und Wäscheanwendungen liegt der Titer des Elastanfadens bei maximal 44 dtex. Ein erfindungsgemäßes Gestrick kann vorteilhafterweise auch einen sehr geringen Titer des Elastanfadens aufweisen, der beispielsweise bei 10 dtex oder 8 dtex liegen kann.

Der Titer des Polyamidfadens liegt im Wäschebereich bevorzugterweise bei maximal 150 dtex, im Feinstrumpfbereich bei maximal 78 dtex, während der Titer des Cellulosefadens im Wäschebereich bei vorzugsweise maximal 150 dtex und im Feinstrumpfbereich bei maximal 100 dtex liegt.

Der Polyamidfaden 5 und der aus einer zellulosischen Faser bestehende Faden 6 sind bevorzugterweise multifil ausgebildet, obwohl auch eine monofile Ausbildung prinzipiell denkbar und möglich wäre. Der Elastanfaden 4 ist im Garn 3 verstreckt, beispielsweise um einen Faktor von mindestens 1,5. Dieser Faktor kann auch höher liegen, beispielsweise im Bereich zwischen 2 und 4.

Als Beispiel für die Titer des Garns 3 besitzt der Elastanfaden 17 dtex, der Polyamidfaden 11 dtex und der zellulosische Faden 33 dtex. Als zellulosischer Faden kann beispielsweise Cupro, ein viskoseähnliches Material eingesetzt werden.

Anstelle einer Umwindung des Elastanfadens mit einem einzelnen Polyamidfaden ("single-covered") könnte prinzipiell auch eine doppelte Umwindung des Elastanfadens mit einem Polyamidfaden vorgesehen sein ("double-covered"). Anstelle eines einzelnen zellulosischen Fadens könnten prinzipiell auch mehrere zellulosische Fäden vorgesehen sein, die zusammen mit dem Elastanfaden verzwirnt sind.

### Legende zu den Hinweisziffern:

- 1: Gestrick
- 2: Maschenreihe
- 3: Garn
- 4: Elastanfaden
- 5: Polyamidfaden
- 6: Zellulosischer Faden
- 7: Maschenstäbchen

## Patentansprüche

1. Hochelastisches Gestrick, welches eine elastische Dehnung von mindestens 200% in Richtung der Maschenreihen (2) und mindestens 150% in Richtung der Maschenstäbchen (7) gemessen mit einer Kraft von 10 N und welches ein Flächengewicht von höchstens 220g/m² aufweist, wobei mindestens jede zweite Maschenreihe (2) des Gestricks (1) von einem Garn (3) gebildet wird, welches einen mit mindestens einem Polyamidfaden (5) umwundenen Elastanfaden (4) und weiters mindestens einen zellulosischen Faden (6) aufweist, **dadurch gekennzeichnet, daß** der mit mindestens einem Polyamidfaden (5) umwundene Elastanfaden (4) und der mindestens eine zellulosische Faden (6) miteinander verzwirnt sind.

2. Hochelastisches Gestrick nach Anspruch 1, **dadurch gekennzeichnet, daß** die Zwirndrehung maximal 1 000 Umdrehungen pro Meter beträgt.

3. Hochelastisches Gestrick nach Anspruch 2, **dadurch gekennzeichnet, daß** Zwirndrehung im Bereich zwischen 200 und 800 Umdrehungen pro Meter, vorzugsweise im Bereich zwischen 250 und 450 Umdrehungen pro Meter liegt.

4. Hochelastisches Gestrick nach einem der Ansprüche 1 bis 3, **dadurch gekennzeichnet, daß** die Umwindungszahl des den Elastanfaden (4) umwindenden Polyamidfadens (5) im Bereich zwischen 800 und 3 000 Umdrehungen pro Meter, vorzugsweise im Bereich zwischen 1 000 und 2 500 Umdrehungen pro Meter liegt.

5. Hochelastisches Gestrick nach einem der Ansprüche 1 bis 4, **dadurch gekennzeichnet, daß** der Titer des Elastanfadens (4) maximal 105 dtex, vorzugsweise maximal 44 dtex beträgt.

6. Hochelastisches Gestrick nach einem der Ansprüche 1 bis 5, **dadurch gekennzeichnet, daß** der Titer des Polyamidfadens (5) maximal 150 dtex beträgt.

7. Hochelastisches Gestrick nach Anspruch 6, **dadurch gekennzeichnet, daß** der Titer des Polyamidfadens maximal 78 dtex beträgt, wobei das Gestrick vorzugsweise eine Feinstrumpfhose ist.

8. Hochelastisches Gestrick nach einem der Ansprüche 1 bis 7, **dadurch gekennzeichnet, daß** der Titer des zellulosischen Fadens maximal 150 dtex beträgt.

9. Hochelastisches Gestrick nach Anspruch 8, **dadurch gekennzeichnet, daß** der Titer des zellulosischen Fadens maximal 100 dtex beträgt, wobei das Gestrick vorzugsweise eine Feinstrumpfhose ist.

10. Hochelastisches Gestrick nach einem der Ansprüche 1 bis 9, **dadurch gekennzeichnet, daß** der Elastanfaden (4) im Garn (3) mindestens um einen Faktor 1,5, vorzugsweise mindestens um einen Faktor 2 gedehnt ist.

11. Hochelastisches Gestrick nach einem der Ansprüche 1 bis 10, **dadurch gekennzeichnet, daß** der zellulosische Faden ein Baumwoll-, Viskose-, Cupro-, Leinen-, Flachs-, Hanf- oder Jutefaden ist.

12. Hochelastisches Gestrick nach einem der Ansprüche 1 bis 11, **dadurch gekennzeichnet, daß** das Gestrick hochtransparent ist.

## Claims

1. A highly elastic knitted fabric, which has an elastic stretching of at least 200% in the direction of the stitch rows (2) and at least 150% in the direction of the stitch wales (7) measured with a force of 10 N and which has a weight *per* unit area of at most 220 g/m², wherein at least every second stitch row (2) of the knitted fabric (1) is formed by a yarn (3) which has an elastane fibre (4) ― around which at least one polyamide fibre (5) is wound ― and, in addition, at least one cellulose fibre (6), **characterized in that** the elastane fibre (4) ― around which at least one polyamide fibre (5) is wound ― and the at least one cellulose fibre (6) are twisted together.

2. A highly elastic knitted fabric according to Claim 1, **characterized in that** the twist torsion amounts to a maximum of 1,000 revolutions *per* metre.

3. A highly elastic knitted fabric according to Claim 2, **characterized in that** the twist torsion is in the range of between 200 and 800 revolutions *per* metre, preferably in the range of between 250 and 450 revolutions *per* metre.

4. A highly elastic knitted fabric according to one of Claims 1 to 3, **characterized in that** the winding rate of the polyamide fibre (5) wound around the elastane fibre (4) is in the range of between 800 and 3,000 revolutions *per* metre, preferably in the range of between 1,000 and 2,500 revolutions *per* metre.

5. A highly elastic knitted fabric according to one of Claims 1 to 4, **characterized in that** the titre of the elastane fibre (4) amounts to a maximum of 105 dtex, preferably to a maximum of 44 dtex.

6. A highly elastic knitted fabric according to one of Claims 1 to 5, **characterized in that** the titre of the polyamide fibre (5) amounts to a maximum of 150 dtex.

7. A highly elastic knitted fabric according to Claim 6, **characterized in that** the titre of the polyamide fibre amounts to a maximum of 78 dtex, wherein the knitted fabric is preferably a fine panty-hose material.

8. A highly elastic knitted fabric according to one of Claims 1 to 7, **characterized in that** the titre of the cellulose fibre amounts to a maximum of 150 dtex.

9. A highly elastic knitted fabric according to Claim 8, **characterized in that** the titre of the cellulose fibre amounts to a maximum of 100 dtex, wherein the knitted fabric is preferably a fine panty-hose material.

10. A highly elastic knitted fabric according to one of Claims 1 to 9, **characterized in that** the elastane fibre (4) in the yarn (3) is stretched at least by a factor of 1·5, preferably at least by a factor of 2.

11. A highly elastic knitted fabric according to one of Claims 1 to 10, **characterized in that** the cellulose fibre is a fibre of cotton, viscose, cupro, linen, flax, hemp or jute.

12. A highly elastic knitted fabric according to one of Claims 1 to 11, **characterized in that** the knitted fabric is supertransparent.

## Revendications

1. Tricot à haute élasticité présentant un étirement élastique d'au moins 200 % en direction des rangées de mailles (2) et d'au moins 150 % en direction des colonnes de mailles (7) mesurées pour une force de 10 N, et d'un grammage de 220 g/m² au plus, au moins une rangée sur deux de mailles (2) du tricot (1) étant formée d'un filé (3) présentant un fil d'élasthanne (4) entouré d'au moins un fil de polyamide (5) et, en outre, au moins un fil cellulosique (6),
**caractérisé en ce que**
le fil d'élasthanne (4) entouré d'au moins un fil de polyamide (5) et le fil cellulosique (6) au moins sont retordus ensemble.

2. Tricot à haute élasticité selon la revendication 1,
**caractérisé en ce que**
le pas de la torsion est au maximum de 1000 tours par mètre.

3. Tricot à haute élasticité selon la revendication 2,
**caractérisé en ce que**
le pas de la torsion se situe dans la plage de 200 à 800 tours par mètre, de préférence dans la plage de 250 à 450 tours par mètre.

4. Tricot à haute élasticité selon l'une quelconque des revendications 1 à 3,
**caractérisé en ce que**
le nombre de tours du fil de polyamide (5) entourant le fil d'élasthanne (4) se situe dans la plage de 800 à 3000 tours par mètre, de préférence dans la plage de 1000 à 2500 tours par mètre.

5. Tricot à haute élasticité selon l'une quelconque des revendications 1 à 4,
**caractérisé en ce que**
le titre du fil d'élasthanne (4) est, au maximum, de 105 dtex, de préférence, au maximum, de 44 dtex.

6. Tricot à haute élasticité selon l'une quelconque des revendications 1 à 5,
**caractérisé en ce que**
le titre du fil de polyamide (5) est, au maximum, de 150 dtex.

7. Tricot à haute élasticité selon la revendication 6,
**caractérisé en ce que**
le titre du fil de polyamide est, au maximum, de 78 dtex, le tricot étant de préférence un collant fin.

8. Tricot à haute élasticité selon l'une quelconque des revendications 1 à 7,
**caractérisé en ce que**
le titre du fil cellulosique est, au maximum, de 150 dtex.

9. Tricot à haute élasticité selon la revendication 8,
**caractérisé en ce que**
le titre du fil cellulosique est, au maximum, de 100 dtex, le tricot étant de préférence un collant fin.

10. Tricot à haute élasticité selon l'une quelconque des revendications 1 à 9, **caractérisé en ce que** le fil d'élasthanne (4) du filé (3) est étiré d'au moins un facteur 1,5, de préférence d'au moins un facteur 2.

11. Tricot à haute élasticité selon l'une quelconque des revendications 1 à 10,
**caractérisé en ce que**
le fil cellulosique est un fil de coton, de viscose, cupro-ammoniacal, de filasse de lin, de lin, de chanvre ou de jute.

12. Tricot à haute élasticité selon l'une quelconque des revendications 1 à 11,
**caractérisé en ce que**
le tricot est hautement transparent.
